# EUROPÄISCHE PATENTSCHRIFT

(11) **EP 0 715 648 B1**
(45) Veröffentlichungstag und Bekanntmachung des Hinweises auf die Patenterteilung: **26.03.1997**
(21) Anmeldenummer: 94926214.1
(22) Anmeldetag: 20.08.1994
(51) Int. Cl.: C11D 3/12

(54) **GERÜSTSTOFFKOMPONENTE FÜR WASCH- ODER REINIGUNGSMITTEL**
BUILDER COMPONENTS FOR WASHING AND CLEANING PRODUCTS
ADJUVANT DE LAVAGE POUR PRODUITS DE LAVAGE OU DE NETTOYAGE

(30) Priorität: 28.08.1993 DE 4329064
(43) Veröffentlichungstag der Anmeldung: 12.06.1996
(73) Patentinhaber: Henkel Kommanditgesellschaft auf Aktien, 40191 Düsseldorf (DE)
(72) Erfinder: SEITER, Wolfgang, D-41469 Neuss (DE); BAUER, Volker, D-40589 Düsseldorf (DE)
(86) Internationale Anmeldenummer: EP9402773
(87) Internationale Veröffentlichungsnummer: WO9506705

(56) Entgegenhaltungen:
- EP-A- 0 425 804
- WO-A-92/07932
- US-A- 4 203 851
- US-A- 4 276 326
- Dialog Information Services, File 351, Derwent WPI, Dialog accession no. 009567418, WPI accession no. 93-260966/33, SUMITOMO CEMENT CO: "Prepn. of powder and granule materials - involves spraying polyal- kylene materials, stirring and grinding", JP 5177124, A, 930720 9333 (Basic)

## Beschreibung

Die Erfindung betrifft eine Gerüststoffkomponente mit sehr hohem Schüttgewicht sowie Wasch- oder Reinigungsmittel, welche diese Komponente enthalten.

Kristalline schichtförmige Natriumsilikate der Formel NaMSiₓO₂ₓ₊₁·yH₂O, wobei M Natrium oder Wasserstoff bedeutet, x eine Zahl von 1,9 bis 4 und y eine Zahl von 0 bis 20 ist und bevorzugte Werte für x 2, 3 oder 4 sind, haben sich als geeignete Substitute oder Teilsubstitute für die etablierten Gerüststoffe Phosphate und Zeolithe erwiesen. Derartige kristalline Schichtsilikate werden beispielsweise in der europäischen Patentanmeldung EP-A-0 164 514 beschrieben. Bevorzugte kristalline Schichtsilikate sind solche, in denen M für Natrium steht und x die Werte 2 oder 3 annimmt. Insbesondere sind sowohl β- als auch δ-Natriumdisilikate Na₂Si₂O₅·yH₂O bevorzugt, wobei β-Natriumdisilikat beispielsweise nach dem Verfahren erhalten werden kann, das in der internationalen Patentanmeldung WO-A-91/08171 beschrieben ist. β-Natriumdisilikat ist unter der Bezeichnung SKS 7^{(R)}, δ-Natriumdisilikat ist unter der Bezeichnung SKS 6^{(R)} im Handel erhältlich (Handelsprodukte der Hoechst AG, Bundesrepublik Deutschland). Diese Pulver weisen im allgemeinen ein Schüttgewicht unter 600 g/l auf und besitzen hohe Feinkornanteile, üblicherweise mehr als 30 Gew.-%, mit einer Teilchengröße unterhalb 0,1 mm. Da kristalline Schichtsilikate bei der Sprühtrocknung Wasch- oder Reinigungsmittel-haltiger Slurries Verluste in ihrer Waschwirkung erleiden können, sollten sie vorzugsweise über andere Verfahrensmethoden in Wasch- oder Reinigungsmittel eingearbeitet werden. Aufgrund ihres niedrigen Schüttgewichts sind die Pulver jedoch wenig geeignet, zu modernen Wasch- oder Reinigungsmitteln mit hohen Schüttgewichten von mindestens 650 g/l hinzugemischt zu werden. Werden sie trotzdem zugemischt, so treten in den meisten Fällen aufgrund des hohen Feinkornanteils der kristallinen Schichtsilikate Entmischungen auf.

Es ist allgemein bekannt, daß durch das Besprühen von Pulvern mit flüssigen Zubereitungsformen, beispielsweise flüssigen Niotensiden oder silikon- bzw. paraffinartigen Schauminhibitoren, Feinkornanteile gebunden und das Schüttgewicht erhöht werden können. Besprüht man kristalline Schichtsilikate mit ethoxylierten Fettalkoholen, so wird in der Tat der Feinkornanteil mit einer Teilchengröße unterhalb 0,1 mm gebunden; es zeigt sich jedoch, daß die Aufnahmekapazität der kristallinen Schichtsilikat-Pulver sehr begrenzt ist. Dabei wird das Schüttgewicht der Pulver nicht gesteigert, sondern im Gegenteil noch einmal gesenkt. Derartig behandelte Pulver sind demnach nicht dazu geeignet, modernen Wasch- oder Reinigungsmittelformulierungen hinzugemischt zu werden.

Es bestand daher die Aufgabe, eine Zubereitungsform für kristalline Schichtsilikate bereitzustellen, die hohe Schüttgewichte und im wesentlichen keine Feinkornanteile mit Teilchengrößen unterhalb 0,1 mm besitzt sowie mit flüssigen Zubereitungsformen, deren Inhaltsstoffe im wesentlichen Bestandteile üblicher Wasch- oder Reinigungsmittel sind und vorzugsweise ebenfalls bei der Sprühtrocknung Probleme aufwerfen, imprägniert ist.

Gegenstand der Erfindung ist dementsprechend eine Gerüststoffkomponente für den Einsatz in Wasch- oder Reinigungsmitteln, welche kristalline Schichtsilikate der allgemeinen Formel NaNsiₓO₂ₓ₊₁·yH₂O, wobei M Natrium oder Wasserstoff bedeutet, x eine Zahl von 1,9 bis 4 und y eine Zahl von 0 bis 20 ist, enthält, wobei diese Gerüststoffkomponente aus kristallinen Schichtsilikaten und Imprägnierungsmittel besteht und der Anteil kristalliner Schichtsilikate in granularer Form mit Schüttgewichten oberhalb 650 g/l mindestens 60 Gew.-%, bezogen auf die imprägnierte Gerüststoffkomponente, beträgt.

Die eingesetzten kristallinen Schichtsilikate sind vorzugsweise solche, in denen M für Natrium steht und x die Werte 2 oder 3 annimmt. Insbesondere sind sowohl β- als auch δ-Natriumdisilikate Na₂Si₂O₅·yH₂O bevorzugt, wobei β-Natriumdisilikat beispielsweise nach dem Verfahren erhalten werden kann, das in der internationalen Patentanmeldung WO-A-91/08171 beschrieben ist. Jedoch besteht die Gerüststoffkomponente erfindungsgemäß nicht nur aus pulverförmigem kristallinen Schichtsilikat, sondern zu mindestens 60 Gew.-%, vorzugsweise zu mindestens 65 Gew.-% und insbesondere zu mindestens 70 Gew.-%, jeweils bezogen auf die erfindungsgemäß imprägnierte Gerüststoffkomponente, aus kristallinen Schichtsilikaten in granularer Form.

Diese granularen kristallinen Schichtsilikate weisen in einer bevorzugten Ausführungsform ein hohes Schüttgewicht von oberhalb 700 g/l und insbesondere sogar zwischen 800 g/l und 900 g/l auf. Sie können durch Granulierung, beispielsweise durch Walzenkompaktierung, insbesondere durch Walzenkompaktierung ohne weitere Zuschlagsstoffe hergestellt werden. Die Gerüststoffkomponente kann außer den granularen kristallinen Schichtsilikaten auch anteilsweise herkömmliche pulverförmige Schichtsilikate enthalten. Der Gehalt der pulverförmigen kristallinen Schichtsilikate beträgt jedoch vorteilhafterweise nicht mehr als 10 Gew.-%, bezogen aud die imprägnierte Gerüststoffkomponente einschließlich des pulverförmigen kristallinen Schichtsilikats. Bevorzugte Gerüststoffkomponenten enthalten pulverförmige kristalline Schichtsilikate in Mengen von 0,5 bis 5 Gew.-% und insbesondere in Mengen von 1 bis 3 Gew.-%, wobei die pulverförmigen kristallinen Schichtsilikate insbesondere zum Abpudern der Oberfläche der imprägnierten Gerüststoffkomponente eingesetzt werden.

Als Imprägnierungsmittel werden insbesondere Inhaltsstoffe von Wasch- oder Reinigungsmitteln eingesetzt. Ihr Gehalt, bezogen auf erfindungsgemäß imprägnierte Gerüststoffkomponente, beträgt vorzugsweise 1 bis 30 Gew.-% und insbesondere 5 bis 25 Gew.-%. Zu den bevorzugten Imprägnierungsmitteln, die gegebenenfalls unter erhöhten Temperaturen auf die kristallinen Schichtsilikat-Granulate Form unter üblichen Verfahrensbedingungen aufgebracht werden, gehören in erster Linie ethoxylierte nichtionische Tenside, insbesondere ethoxylierte Fettalkohole Mischungen aus nichtionischen und anionischen Tensiden, pastenförmige wäßrige nichtionische und/oder anionische Tenside sowie Schauminhibitoren wie Silikonöle und Paraffinöle. Wäßrige Tensidpasten können vor allem dann von Interesse sein, wenn das Wasser nachträglich weggetrocknet wird. Die oben angegebenen Mengenangaben für das Imprägnierungsmittel beziehen sich im Falle wäßriger Tensidpasten entweder auf die Paste, wenn das Wasser nicht oder nicht vollständig weggetrocknet wird, oder auf die tensidische Aktivsubstanz der Paste, wenn das Wasser weggetroknet wird.

Als Imprägnierungsmittel eignen sich beispielsweise vorteilhafterweise unter den Verfahrensbedingungen flüssige ethoxylierte, insbesondere primäre Alkohole mit vorzugsweise 8 bis 18 C-Atomen und durchschnittlich 1 bis 12 Mol Ethylenoxid (E0) pro Mol Alkohol, in denen der Alkoholrest linear oder bevorzugt in 2-Stellung methylverzweigt sein kann, bzw. lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, z.B. aus Kokos-, Palm-, Talgfett- oder Oleylalkohol, und durchschnittlich 2 bis 8 E0 pro Mol Alkohol bevorzugt. Zu den bevorzugten ethoxylierten Alkoholen gehören beispielsweise C₁₂-C₁₄-Alkohole mit 3 E0 oder 4 E0, C₉-C₁₁-Alkohol mit 7 E0, C₁₃-C₁₅-Alkohole mit 3 E0, 5 E0, 7 E0 oder 8 E0, C₁₂-C₁₈-Alkohole mit 3 E0, 5 E0 oder 7 E0 und Mischungen aus diesen, wie Mischungen aus C₁₂-C₁₄-Alkohol mit 3 E0 und C₁₂-C₁₈-Alkohol mit 5 E0. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Insbesondere niedrigethoxylierte Alkohole und Verunreinigungen durch bei der Ethoxylierung nicht umgesetzte Fettalkohole führen bei der Sprühtrocknung zu sogenannten Pluming-Problemen. Diese nichtionischen Tenside werden deshalb bevorzugt nicht über einen Sprühtrocknungsprozeß, sondern über die erfindungsgemäßen imprägnierten Gerüststoffkomponenten verarbeitet.

Außerdem können insbesondere als weitere nichtionische Tenside auch Alkylglykoside der allgemeinen Formel R0(G)ₓ eingesetzt werden, in der R einen primären geradkettigen oder methylverzweigten, insbesondere in 2-Stellung methylverzweigten aliphatischen Rest mit 8 bis 22, vorzugsweise 12 bis 18 C-Atomen bedeutet und G das Symbol ist, das für eine Glykoseeinheit mit 5 oder 6 C-Atomen, vorzugsweise für Glucose, steht. Der Oligomerisierungsgrad x, der die Verteilung von Monoglykosiden und Oligoglykosiden angibt, ist eine beliebige Zahl zwischen 1 und 10; vorzugsweise liegt x bei 1,2 bis 1,4. Sie werden vorzugsweise in Form einer wäßrigen Paste eingesetzt.

Weitere geeignete Tenside, welche anstelle der Alkylglykoside oder zusammen mit ihnen eingesetzt werden, sind Polyhydroxyfettsäureamide der Formel (I), in der R²CO für einen aliphatischen Acylrest mit 6 bis 22 Kohlenstoffatomen, R³ für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 10 Kohlenstoffatomen und 3 bis 10 Hydroxylgruppen steht. Auch ihr Einsatz erfolgt vorzugsweise in Form einer wäßrigen Paste.

Als anionische Tenside vom Sulfonat-Typ kommen vorzugsweise die bekannten C₉-C₁₃-Alkylbenzolsulfonate, Olefinsulfonate und Alkansulfonate in Betracht. Geeignet sind auch Ester von α-Sulfofettsäuren bzw. die Disalze der α-Sulfofettsäuren. Weitere geeignete Aniontenside sind sulfierte Fettsäureglycerinester, welche Mono-, Di- und Triester sowie deren Gemische darstellen, wie sie bei der Herstellung durch Veresterung durch ein Monoglycerin mit 1 bis 3 Mol Fettsäure oder bei der Umesterung von Triglyceriden mit 0,3 bis 2 Mol Glycerin erhalten werden. Geeignete Tenside vom Sulfat-Typ sind die Schwefelsäuremonoester aus primären Alkoholen natürlichen und synthetischen Ursprungs, insbesondere aus Fettalkoholen, z.B. aus Kokosfettalkohol, Talgfettalkohol, Oleylalkohol, Lauryl-, Myristyl-, Cetyl- oder Stearylalkohol, oder den C₁₀-C₂₀-Oxoalkoholen, und diejenigen sekundärer Alkohole dieser Kettenlänge. Auch die Schwefelsäuremonoester der mit 1 bis 6 Mol Ethylenoxid ethoxylierten Alkohole, wie 2-Methyl-verzweigte C₉-C₁₁-Alkohole mit im Durchschnitt 3,5 Mol Ethylenoxid, sind geeignet. Die anionischen Tenside, insbesondere ihre Alkalimetallsalze wie Natrium- und/oder Kaliumsalze werden entweder in Form einer wäßrigen Paste oder in Mischung mit nichtionischen Tensiden, insbesondere in Mischung mit ethoxylierten Fettalkoholen eingesetzt. Möglich ist auch der Einsatz von wäßrigen Pasten, welche sowohl Aniontenside, insbesondere Alkylbenzolsulfonate und/oder Alkylsulfate, als auch nichtionische Tenside, insbesondere ethoxylierte Fettalkohole und/oder Alkylglykoside enthalten. Der Einsatz von Alkylsulfaten ist insbesondere deshalb bevorzugt, weil Alkylsulfate von ihrer Herstellung her immer noch nicht-umgesetzten Alkohol enthalten, der bei der Sprühtrocknung größerer Mengen Alkylsulfat zu sichtbaren Pluming-Problemen führt. Alkylsulfate werden daher vorzugsweise nicht über einen Sprühtrocknungsprozeß, sondern über die erfindungsgemäßen imprägnierten Gerüststoffkomponenten verarbeitet.

Die erfindungsgemäßen imprägnierten Gerüststoffkomponenten weisen vorzugsweise ein Schüttgewicht von oberhalb 800 g/l und insbesondere von oberhalb 900 g/l auf, wobei das Schüttgewicht der imprägnierten Gerüststoffkomponente in jedem Fall höher ist als das Schüttgewicht des eingesetzten granularen kristallinen Schichtsilikat-Ausgangsmaterials. Im Gegensatz zu der Imprägnierung der pulverförmigen kristallinen Schichtsilikate wird durch die Imprägnierung der granularen kristallinen Schichtsilikate eine Schüttgewichtserhöhung gegenüber dem Schichtsilikat-Ausgangsmaterial erzielt.

Die erfindungsgemäßen Gerüststoffkomponenten können vorteilhafterweise durch ein Verfahren hergestellt werden, wobei kristalline Schichtsilikate in granularer Form mit Schüttgewichten oberhalb 650 g/l eingesetzt werden, welche durch Walzenkompaktierung und anschließend durch Mahlung und Siebung hergestellt werden und dann mit einem Imprägnierungsmittel behandelt werden. Dabei werden die walzenkompaktierten kristallinen Schichtsilikate mindestens in Mengen von 60 Gew.-%, bezogen auf die imprägnierte Gerüststoffkomponente, eingesetzt. Im Anschluß an die Imprägnierung werden die Gerüststoffkomponenten dann in einer bevorzugten Ausführungsform der Erfindung abgepudert und insbesondere mit pulverförmigen kristallinen Schichtsilikaten abgepudert.

Gegenstand der Erfindung ist in einer weiteren Ausführungsform der Erfindung ein Wasch- oder Reinigungsmittel, welches die erfindungsgemäßen Gerüststoffkomponenten enthält. Vorzugsweise enthalten diese Mittel die erfindungsgemäßen Gerüststoffkomponenten in Mengen von 10 bis 70 Gew.-% und insbesondere in Mengen von 20 bis 60 Gew.-%. Insbesondere wenn die Wasch- oder Reinigungsmittel weitere übliche anorganische und/oder organische Gerüststoffe enthalten, sind Gehalte an den erfindungsgemäßen Gerüststoffkomponenten von 25 bis 50 Gew.-% besonders vorteilhaft. Ansonsten können die Wasch- oder Reinigungsmittel alle üblichen Inhaltsstoffe wie anionische, nichtionische, amphotere, kationische und/oder zwitterionische Tenside, weitere Gerüststoffe wie Zeolith und/oder Phosphate, Schichtsilikate wie Bentonite, Polycarboxylate wie Citrate etc., polymere Polycarboxylate wie Salze von Homo- oder Copolymeren der Acrylsäure, Bleichmittel und Bleichaktivatoren, Vergrauungsinhibitoren wie Celluloseether oder Polyvinylpyrrolidon, optische Aufheller, Farb- und Duftstoffe sowie Enzyme und Enzymstabilisatoren enthalten. Auch Schauminhibitoren können enthalten sein. Die Mittel können abgesehen von der zugemischten erfindungsgemäßen Gerüststoffkomponente aus einem Basisgranulat oder aus einem Mehrkomponentengemisch bestehen, wobei Mehrkomponentengemische von Vorteil sein können. Insbesondere werden dabei Enzymgranulate und beispielsweise Bleichaktivatorgranulate, aber auch Schauminhibitorgranulate oder einzelne Bestandteile wie Natriumcarbonat, Natriumsilikat oder Polycarboxylat nachträglich zugemischt. Die einzelnen Komponenten können durch Sprühtrocknung, Granulierung, Extrusion oder andere herkömmliche Techniken hergestellt werden. Insbesondere ist es bevorzugt, daß die Mittel insgesamt ein Schüttgewicht oberhalb 650 g/l, vorzugsweise oberhalb 700 g/l aufweisen. Durch den Einsatz der erfindungsgemäßen Gerüststoffkomponenten in hohen Mengen können auch Wasch- oder Reinigungsmittel mit Schüttgewichten oberhalb 800 g/l hergestellt werden, ohne daß diese Mittel zur Entmischung neigen. Diese Mittel eignen sich ebenfalls zu Konzentraten mit hohen Tensidgehalten. So kann beispielsweise ein hoher Aniontensidgehalt durch Zumischung eines hochkonzentrierten Aniontensid-Compounds, das beispielsweise durch Sprühtrocknung, Sprühneutralisation oder durch Granulierung und gleichzeitige Trocknung in einer Wirbelschicht erhalten wurde, und ein hoher Niotensidgehalt durch Zumischung der erfindungsgemäßen Gerüststoffkomponenten mit hohen Niotensidanteilen erreicht werden. Wasch- oder Reinigungsmittel mit 15 bis 40 Gew.-%, insbesondere mit 18 oder 20 bis 35 Gew.-% anionischen und nichtionischen Tensiden sind dabei bevorzugt.

### Beispiele

Ein kompaktiertes kristallines Schichtsilikat (SKS6^{(R)}-Granulat, Produkt der Hoechst AG, Bundesrepublik Deutschland) besaß ein Schüttgewicht von 860 g/l und wurde mit den in den Beispielen 1 bis 5 angegebenen Mengen eines ethoxylierten Fettalkoholgemisches aus 80 Gew.-% C₁₂-C₁₈-Fettalkohol mit 5 Ethylenoxidgruppen (E0) und 20 Gew.-% C₁₂-C₁₄-Fettalkohol mit 3 E0 bei 60 °C bedüst. Im Beispiel 5 wurde die imprägnierte Gerüststoffkomponente zusätzlich mit pulverförmigem kristallinen Schichtsilikat (SKS6^{(R)}) abgepudert. Alle imprägnierten Gerüststoffe besaßen ein Schüttgewicht oberhalb von 900 g/l. Die Gerüststoffkomponenten wiesen wie das granulare Ausgangsmaterial keine Teilchen unterhalb 0,1 mm und keine Teilchen oberhalb 1,6 mm auf.

Zum Vergleich wurde herkömmliches SKS6^{(R)}-Pulver mit dem Niotensid unter denselben Bedingungen beaufschlagt. Das Pulver hatte nur eine geringe Niotensid-Aufnahmekapazität von etwa 5 Gew.-%. Zwar konnten die Feinanteile des Pulvers gebunden werden, so daß auch hier keine Teilchen unterhalb 0,1 mm auftraten, jedoch führte bereits die Beladung von 5 6ew.-% Niotensid, bezogen auf das imprägnierte Pulver (V1), zu einer signifikanten Schüttgewichtseinbuße.

**Tabelle 1:**

| Schüttgewicht in g/l der Beispiele 1-5, V1 zum Vergleich | | |
|---|---|---|
| Beispiel | Mengen | Schüttgewicht |
| | SKS6^{(R)}-Granulat | 860 |
| 1 | 95 Gew.-% SKS6^{(R)}-Granulat | |
| | 5 Gew.-% Niotensid | 936 |
| 2 | 90 Gew.-% SKS6^{(R)}-Granulat | |
| | 10 Gew.-% Niotensid | 987 |
| 3 | 85 Gew.-% SKS6^{(R)}-Granulat | |
| | 15 Gew.-% Niotensid | 990 |
| 4 | 80 Gew.-% SKS6^{(R)}-Granulat | |
| | 20 Gew.-% Niotensid | 950 |
| 5 | 78 Gew.-% SKS6^{(R)}-Granulat | |
| | 20 Gew.-% Niotensid | 930 |
| | 2 Gew.-% SKS6^{(R)}-Pulver | |
| V | SKS6^{(R)-}Pulver | 490 |
| V1 | 95 Gew.-% SKS6^{(R)}-Pulver | |
| | 5 Gew.-% Niotensid | 457 |

**Tabelle 2:**

| Korngrößenverteilungen (Siebanalyse in Gew.-%) | | | | | | |
|---|---|---|---|---|---|---|
| | auf 1,6 mm | 0,8 mm | 0,4 mm | 0,2 mm | 0,1 mm | durch 0,1 mm |
| SKS6^{(R)}-Granulat | 0 | 20 | 49 | 30 | 1 | 0 |
| Beispiel 2 | 0 | 17 | 47 | 33 | 3 | 0 |
| SKS6^{(R)}-Pulver | 0 | 1 | 14 | 27 | 25 | 33 |
| Beispiel V1 | 0 | 2 | 17 | 65 | 16 | 0 |

## Patentansprüche

1. Gerüststoffkomponente für den Einsatz in Wasch- oder Reinigungsmitteln, welche kristalline Schichtsilikate der allgemeinen Formel NaNSiₓO₂ₓ₊₁·yH₂O, wobei M Natrium oder Wasserstoff bedeutet, x eine Zahl von 1,9 bis 4 und y eine Zahl von 0 bis 20 ist enthält, dadurch gekennzeichnet, daß diese Gerüststoffkomponente aus kristallinen Schichtsilikaten und Imprägnierungsmittel besteht, wobei der Anteil kristalliner Schichtsilikate in granularer Form mit Schüttgewichten oberhalb 650 g/l mindestens 60 Gew.-%, bezogen auf die imprägnierte Gerüststoffkomponente, beträgt.

2. Mittel nach Anspruch 1, dadurch gekennzeichnet, daß der Anteil des oder der Imprägnierungsmittel 1 bis 30 Gew.-%, vorzugsweise 5 bis 25 Gew.-%, jeweils bezogen auf die imprägnierte Gerüststoffkomponente, beträgt.

3. Mittel nach Anspruch 1 oder 2, dadurch gekennzeichnet, daß das kristalline Schichtsilikat in granularer Form ein Schüttgewicht oberhalb 700 g/l, vorzugsweise zwischen 800 und 900 g/l aufweist.

4. Mittel nach einem der Ansprüche 1 bis 3, dadurch gekennzeichnet, daß das Imprägnierungsmittel ausgewählt ist aus der Gruppe der ethoxylierten nichtionischen Tenside, der Mischungen aus nichtionischen und anionischen Tensiden, der pastenförmigen wäßrigen nichtionischen und/ oder anionischen Tenside, wobei das Wasser gegebenenfalls nachträglich weggetrocknet wird, sowie der Silikonöle und Paraffinöle.

5. Mittel nach einem der Ansprüche 1 bis 4, dadurch gekennzeichnet, daß es ein Schüttgewicht oberhalb 800 g/l, vorzugsweise oberhalb 900 g/l aufweist, wobei das Schüttgewicht der imprägnierten Gerüststoffkomponente höher ist als das Schüttgewicht des granularen kristallinen Schichtsilikat-Ausgangsmaterials.

6. Mittel nach einem der Ansprüche 1 bis 5, dadurch gekennzeichnet, daß es pulverförmige kristalline Schichtsilikate in Mengen von 0,5 bis 5 Gew.-%, vorzugsweise in Mengen von 1 bis 3 Gew.-%, jeweils bezogen auf die imprägnierte Gerüststoffkomponente einschließlich des pulverförmigen kristallinen Schichtsilikats, enthält.

7. Verfahren zur Herstellung einer Gerüststoffkomponente für den Einsatz in Wasch- oder Reinigungsmitteln, welche kristalline Schichtsilikate der allgemeinen Formel NaMSiₓO₂ₓ₊₁·yH₂O, wobei M Natrium oder Wasserstoff bedeutet, x eine Zahl von 1,9 bis 4 und y eine Zahl von 0 bis 20 ist, enthält, wobei kristalline Schichtsilikate in granularer Form mit Schüttgewichten oberhalb 650 g/l eingesetzt werden, dadurch gekennzeichnet, daß das kristalline Schichtsilikat durch Walzenkompaktierung hergestellt und anschließend mit einem Imprägnierungsmittel behandelt wird, wobei die walzenkompaktierten kristallinen Schichtsilikate mindestens zu 60 Gew.-%, bezogen auf die imprägnierte Gerüststoffkomponente, eingesetzt werden.

8. Verfahren nach Anspruch 7, dadurch gekennzeichnet, daß die imprägnierte Gerüststoffkomponente abschließend mit pulverförmigen kristallinen Schichtsilikaten behandelt wird.

9. Wasch- oder Reinigungsmittel, enthaltend eine Gerüststoffkomponente gemäß einem der Ansprüche 1 bis 6.

10. Mittel nach Anspruch 9, dadurch gekennzeichnet, daß es die Gerüststoffkomponente in Mengen von 10 bis 70 Gew.-%, vorzugsweise in Mengen von 20 bis 60 Gew.-% und insbesondere in Mengen von 25 bis 50 Gew.-% sowie gegebenenfalls weitere übliche anorganische und/oder organische Gerüststoffe enthält.

## Claims

1. A builder component for use in detergents or cleaning formulations which contains crystalline layer silicates corresponding to the general formula NaMSiₓO₂ₓ₊₁·yH₂O, where M is sodium or hydrogen, x is a number of 1.9 to 4 and y is a number of 0 to 20, characterized in that this builder component consists of crystalline layer silicates and impregnating agents, the percentage content of crystalline layer silicates in granular form with apparent densities above 650 g/l being at least 60% by weight, based on the impregnated builder component.

2. A builder component as claimed in claim 1, characterized in that the percentage content of impregnating agent(s) is from 1 to 30% by weight and preferably from 5 to 25% by weight, based on the impregnated builder component.

3. A builder component as claimed in claim 1 or 2, characterized in that the crystalline layer silicate in granular form has an apparent density above 700 g/l and preferably in the range from 800 to 900 g/l.

4. A builder component as claimed in any of claims 1 to 3, characterized in that the impregnating agent is selected from the group of ethoxylated nonionic surfactants, mixtures of nonionic and anionic surfactants, paste-form aqueous nonionic and/or anionic surfactants, the water optionally being subsequently removed by drying, and also silicone oils and paraffin oils.

5. A builder component as claimed in any of claims 1 to 4, characterized in that it has an apparent density above 800 g/l and preferably above 900 g/l, the apparent density of the impregnated builder component being higher than the apparent density of the granular crystalline layer silicate starting material.

6. A builder component as claimed in any of claims 1 to 5, characterized in that it contains powder-form crystalline layer silicates in quantities of 0.5 to 5% by weight and preferably in quantities of 1 to 3% by weight, based on the impregnated builder component, including the powder-form crystalline layer silicate.

7. A process for the production of a builder component for use in detergents or cleaning formulations which contains crystalline layer silicates corresponding to the general formula NaMSiₓO₂ₓ₊₁·yH₂O, where M is sodium or hydrogen, x is a number of 1.9 to 4 and y is a number of 0 to 20, using crystalline layer silicates in granular form with apparent densities above 650 g/l, characterized in that the crystalline layer silicate is produced by roll compacting and is subsequently treated with an impregnating agent, at least 60% by weight - based on the impregnated builder component - of the roll-compacted crystalline layer silicates being used.

8. A process as claimed in claim 7, characterized in that the impregnated builder component is treated in a final step with powder-form crystalline layer silicates.

9. Detergents or cleaning formulations containing the builder components claimed in any of claims 1 to 6.

10. Detergents or cleaning formulations as claimed in claim 9, characterized in that they contain the builder component in quantities of 10 to 70% by weight, preferably in quantities of 20 to 60% by weight and more preferably in quantities of 25 to 50% by weight and, optionally, other typical inorganic and/or organic builders.

## Revendications

1. Composant adjuvant pour utilisation dans les produits de lavage ou de nettoyage, qui contient des silicates stratifiés cristallins de la formule générale NaMSiₓO_{2X+1}·yH₂O, dans laquelle M représente le sodium ou l'hydrogène, x correspond à un nombre de 1,9 à 4 et y est un nombre de 0 à 20, caractérisé en ce que ledit composant adjuvant est constitué de silicates stratifiés cristallins et d'un agent d'imprégnation, la proportion de silicates stratifiés cristallins sous forme granulaire, avec une densité en vrac supérieure à 650 g/l, étant d'au moins 60 % en poids par rapport au composant adjuvant imprégné.

2. Composant selon la revendication 1, caractérisé en ce que la proportion du ou des agents d'imprégnation est de 1 à 30 % en poids, de préférence, de 5 à 25 % en poids, dans chaque cas par rapport au composant adjuvant imprégné.

3. Composant selon la revendication 1 ou 2, caractérisé en ce que le silicate stratifié cristallin présente, sous forme granulaire, une densité en vrac supérieure à 700 g/l, de préférence comprise entre 800 et 900 g/l.

4. Composant selon une des revendications 1 à 3, caractérisé en ce que l'agent d'imprégnation est sélectionné parmi le groupe des tensioactifs non ioniques éthoxylés, des mélanges de surfactifs non ioniques et anioniques, des tensioactifs non ioniques et/ou anioniques aqueux pâteux, l'eau étant éventuellement éliminée postérieurement par séchage, ainsi que des huiles de silicone et de paraffine.

5. Composant selon une des revendications 1 à 4, caractérisé en ce qu'il présente une densité en vrac supérieure à 800 g/l, de préférence supérieure à 900 g/l, la densité en vrac du composant adjuvant imprégné étant supérieure à celle de la matière de départ - silicate stratifié cristallin granulaire.

6. Composant selon une des revendications 1 à 5, caractérisé en ce qu'il contient des silicates stratifiés cristallins pulvérulents en proportions de 0,5 à 5 % en poids, de préférence en quantités de 1 à 3 % en poids, dans chaque cas par rapport au composant adjuvant imprégné, y compris le silicate stratifié cristallin pulvérulent.

7. Procédé de fabrication d'un composant adjuvant pour utilisation dans des produits de lavage ou de nettoyage, qui contient des silicates stratifiés cristallins de la formule générale NaMSiₓO_{2X+1}·yH₂O, dans laquelle M représente le sodium ou l'hydrogène, x correspond à un nombre de 1,9 à 4 et y est un nombre de 0 à 20, les silicates stratifiés cristallins étant mis en oeuvre sous forme granulaire avec une densité en vrac supérieure à 650 g/l, caractérisé en ce que le silicate stratifié cristallin est fabriqué par compactage par rouleaux et est ensuite traité par un agent d'imprégnation, les silicates stratifiés cristallins compactés étant mis en oeuvre en proportion d'au moins 60 % en poids par rapport au composant adjuvant imprégné.

8. Procédé selon la revendication 7, caractérisé en ce que le composant adjuvant imprégné est finalement traité par des silicates stratifiés cristallins pulvérulents.

9. Produit de lavage ou de nettoyage contenant un composant adjuvant conforme à une des revendications 1 à 6.

10. Produit selon la revendication 9, caractérisé en ce qu'il contient le composant adjuvant en proportions de 10 à 70 % en poids, de préférence, de 20 à 60 % en poids et, en particulier, de 25 à 50 % en poids, ainsi que, le cas échéant, d'autres adjuvants inorganiques et/ou organiques usuels.
